# EUROPÄISCHE PATENTSCHRIFT

(11) **EP 1 230 050 B1**
(45) Veröffentlichungstag und Bekanntmachung des Hinweises auf die Patenterteilung: **10.08.2005**
(21) Anmeldenummer: 00982977.1
(22) Anmeldetag: 10.10.2000
(51) Int. Cl.: B22D 27/04

(54) **VERFAHREN ZUM URFORMEN EINES WERKSTOFFES UND VORRICHTUNG ZU DESSEN DURCHFÜHRUNG**
METHOD OF PRIMARY FORMING A MATERIAL AND APPARATUS FOR CARRYING IT OUT
PROCEDE DE FORMAGE PRIMAIRE D'UN MATERIAU ET DISPOSITIF POUR SON MIS EN OEUVRE

(30) Priorität: 16.10.1999 DE 19950037
(43) Veröffentlichungstag der Anmeldung: 14.08.2002
(73) Patentinhaber: ae group ag, 36179 Bebra-Iba (DE)
(72) Erfinder: LUTZE, Peter, 29614 Soltau (DE)
(74) Vertreter: Lins, Edgar, Dipl.-Phys. Dr.jur.
(86) Internationale Anmeldenummer: PCT/DE2000/003538
(87) Internationale Veröffentlichungsnummer: WO 2001/028713

(56) Entgegenhaltungen:
- WO-A-93/22088
- GB-A- 114 790
- GB-A- 685 182
- GB-A- 2 103 974
- GB-A- 2 160 456

## Beschreibung

Die Erfindung betrifft ein Verfahren zum Urformen eines Metalls in einem Druckgussvorgang in einer Druckgussvorrichtung, bei dem schmelzflüssiges oder pastöses Metall in einer Einfüllphase in eine Gießkammer eingebracht und in einer Formfüllphase mit einem Gießkolben in einem Formhohlraum zwischen zwei Formhälften gedrückt wird und anschließend in einer Erstarrungsphase in dem Formhohlraum erstarrt.

Die Erfindung betrifft ferner eine Vorrichtung zur Durchführung des Verfahrens.

Bei derartigen Urformverfahren ist die Temperaturenentwicklung des Metalls für eine bessere Bearbeitbarkeit sowie eine gewünschte Gefügebildung wichtig. Insbesondere bei Gießverfahren, bei denen ein flüssiges Metall bzw. (bei Thixo-Casting- bzw. Solid State Melting) pastöses oder aufgeweichtes festes Metall in der Urform erstarrt, ist es vorteilhaft, den Temperaturverlaufs ist z.B. aus der DE 195 45 177 A1 bekannt, dem Werkstück bzw. Metall durch ein zeitlich variables elektromagnetisches Feld induktiv Wärme zuzuführen. Hierdurch kann eine definierte Wärmemenge in das Werkstück eingebracht werden, wobei die örtliche und zeitliche Verteilung des induktiven Feldes variiert werden kann. Die Veränderung des elektromagnetischen Feldes kann dabei vom Umformzustand des Werkstückes abhängig gemacht werden.

Durch eine derartige induktive Aufheizung eines Werkstücks kann bereits ein lokales Erstarren und eine unerwünschte vorzeitige Abkühlung des Werkstücks vermieden werden. Die induktive Einkopplung der elektromagnetischen Wellen kann allerdings bei Verwendung größerer Werkzeuge, z. B. einer größeren Druckgusseinrichtung mit metallischen Formhälften, problematisch ein, da durch das zeitlich sich ändernde bzw. oszillierende elektromagnetische Feld auch in den Formhälften Wirbelströme induziert werden.

GB-A-2160456 offenbart ein Gießverfahren, das nicht für einen Druckgussvorgang vorgesehen oder geeignet ist. In die Gießform eingebettete Elektroden werden durch einen Stromfluss erwärmt und erwärmen dadurch die Gießform und indirekt das Metall, insbesondere in Vorratsräumen, aus denen Metall in den Nutzraum nachfließen soll, wenn das Metall in dem Nutzraum erstarrt und sich dabei zusammenzieht.

WO-93/22088-A offenbart ebenfalls einen Gießvorgang, der kein Druckgussvorgang ist und insbesondere in einer Sandgussform stattfindet. Ein elektrischer Strom wird durch das eingefüllte Metall geleitet und soll bewirken, dass Zuführungs- und Überlaufleitungen mit geringem Querschnitt verwendbar sind, ohne dass das Metall in diesen Leitungen vorzeitig aushärtet. Die Gießform ist mit Anschlusspunkten für einen einzigen Stromkreis versehen.

Der Erfindung liegt die Aufgabe zugrunde, ein verbessertes Druckgussverfahren mit erweiterten Möglichkeiten zu schaffen.

Diese Aufgabe wird erfindungsgemäß mit einem Verfahren der eingangs erwähnten Art dadurch gelöst, dass an Teile der Druckgussvorrichtung eine elektrische Spannung angelegt wird, durch die mit dem Metall ein geschlossener Stromkreis gebildet wird, durch den dem Metall konduktiv Wärmeenergie zugeführt wird, und dass in einzelnen Phasen des Druckgussvorganges unterschiedliche Stromzuführungen zur Bildung unterschiedlicher Stromflüsse erfolgen.

Demgemäß ist eine erfindungsgemäße Vorrichtung zur Durchführung des Verfahrens versehen mit einer Druckgussvorrichtung, die mehrere Anschlusspunkte zum Anlegen einer elektrischen Spannung aufweist, mit denen ein elektrischer Strom durch in der Druckgussvorrichtung enthaltenes flüssiges oder pastöses Metall durchleitbar ist, und mit einer Steuereinrichtung zur Änderung der Stromzuführung während unterschiedlicher Phasen des Druckgussvorgangs.

Erfindungsgemäß wird das Metall somit konduktiv erhitzt, d. h. es wird ein elektrischer Strom durch das Metall geleitet. Hierzu wird erfindungsgemäß eine Spannung an hierfür geeignete Teile der verwendeten Werkzeuge bzw. der Urformvorrichtung gelegt, zwischen denen sich das Metall befindet.

Eine derartige konduktive Erhitzung kann gegenüber einer induktiven Erhitzung mit relativ geringem apparativen Aufwand erreicht werden, indem eine hierfür geeignete Stromquelle an die gewünschten Teile der Vorrichtung angeschlossen wird. Als Stormquelle kann z.B. eine Schweißstromquelle verwendet werden, die die gewünschten hohen Stromstärken von z. B größer/gleich 100 A bei der gewünschten Spannung von z.B. kleiner/gleich 100 V liefern kann.

Erfindungsgemäß kann die Spannung insbesondere an Bauteilen eingegeben werden, die eine große Berührungsfläche mit dem Metall aufweisen, wie z.B. bei einer Gußvorrichtung der Gießkolben, die Gießkammer oder Formhälften, so daß eine relativ gleichmäßige Wärmezufuhr zu dem Metall erreicht werden kann. Da der elektrische Widerstand des Metalls mit steigender Temperatur ebenfalls zunimmt, tritt in dem Metall eine natürliche Gegenkopplung auf, so daß bei stärkerer Erhitzung einiger Bereiche des Metalls der Widerstand zunimmt und der Strom verstärkt durch andere, kühlere Bereiche des Metalls fließt.

Die Spannung kann grundsätzlich in allen Bereichen der Urformvorrichtung angelegt werden. Bei Verwendung von metallischen Bauteilen, bei einer Druckgußvorrichtung z.B. der Gießkolben, die Gießkammer, der Amboß, die Formhälften oder ein Schieber, kann die Spannung direkt an diese Bauteile angeschlossen werden. Weiterhin ist es möglich, in den betreffenden Bauteilen Elektroden zum Anschluß der Spannungsquelle vorzusehen, die erfindungsgemäß Teile der Urformvorrichtung darstellen. Ein Einsatz von Elektroden kann z.B. in Formhälften sinnvoll sein, die eine keramische Isolierung gegenüber dem Formhohlraum aufweisen.

Die Stromzuführung kann in einzelnen Phasen des Verfahrens unterschiedlich erfolgen. Bei einem Druckgußverfahren kann während der Einfüllphase, bei der das schmelzflüssige oder pasteuse Metall in die Gießkammer eingefüllt wird, vorteilhafterweise eine Spannung zwischen Gießkolben und Amboß angelegt werden, so daß ein Strom über die Länge der Gießkammer durch das Metall erzeugt wird.

Hierdurch kann insbesondere die Temperatur des Metalls konstant gehalten werden; weiterhin ist es möglich, die Temperatur des Metalls in der Gießkammer zu erhöhen, so daß in einer Aufschmelzphase vor dem Einfüllen nicht unnötig viel Energie verbraucht wird. Ein späteres Erwärmen ist insbesondere bei Thixo-Casting-Verfahren bzw. SMS (Solid State Melting)-Verfahren sinnvoll, bei denen ein Butzen eines lediglich aufgeweichten bzw. leich pasteusen Metalls eingeführt wird, da eine unnötige Erhitzung des Butzens bzw. ein Warmhalten vorgewärmter Butzen vor dem Einfüllen somit zumindest teilweise verhindert werden kann.

Während der Formfüllung kann eine Spannung insbesondere zwischen den Formhälften angelegt werden, so daß das in dem Formhohlraum befindlich Metall direkt zwischen den Formhälften erwärmt wird. Hierzu können, falls die Formhälften auf ihrer Innenseite im stärkeren Maße mit einem keramischen Isolator überzogen sind, ergänzend auch Elektroden verwendet werden. Als Elektroden können beispielsweise auch in den Formhälften angebrachte metallische Kühlkörper verwendet werden, so daß ein Anbringen weiterer Elektroden in bestehende Vorrichtungen unnötig ist. Weiterhin kann ein Strom auch zwischen Gießkolben bzw. Gießkammer und einer oder beiden Formhälften erzeugten werden, so daß auch das noch in der Gießkammer und im Anschnitt sich befindene Metall erwärmt wird. Bei Verwendung von Schiebern zur Erzeugung gewünschter Druckgußformen können auch diese als ein Anschlußpunkt der Spannung gegenüber einem anderen Schieber, einer oder beider Formhälften oder insbesondere dem Gießkolben und/oder Gießkammer verwendet werden.

In der Erstarrungsphase nach der Formfüllung kann es insbesondere vorteilhaft sein, den Preßrest zwischen Gießkolben und Amboß flüssig zu halten, damit weiterhin ein Druck auf das in dem Formhohlraum befindliche Metall ausgeübt wird, um eine gute Verdichtung bzw. Dichtspeisung des Metalls in dem Formhohlraum zu gewährleisten. Weiterhin kann z.B. durch eine Spannung zwischen Gießkolben bzw. Gießkammer und den Formhälften bzw. einer in ihnen angebrachten Elektrode oder eines in ihnen angebrachten Schiebers der Anschnitt, der den Innenraum der Gießkammer mit dem Formhohlraum verbindet, freigehalten werden, damit der auf dem Preßrest ausgeübte Druck eine längere Zeit auf das in dem Formhohlraum befindliche Metall einwirkt.

Durch eine geeignete Stromführung im Metall kann desweiteren eine gerichtete Erstarrung im Formhohlraum erreicht werden, indem in den Bereichen geringerer Stromstärke zunächst eine Abkühlung auftritt, die von hier aus in den Formhohlraum weiterwandert. Da bei einer Abkühlung sich das Metall von den Wänden der Formhälften löst, tritt ein Widerstandsprung ein, der diesen Effekt noch verstärkt. Es kann somit sukzessive eine Ablösung des Metalls in den erstarrten Bereichen von den Formhälften und eine gerichtete Erstarrung erreicht werden.

Nach dem Erstarren kann eine weitere Temperaturbehandlung zur Gefügeverbesserung, bei der dem Werkstoff in gewünschten Bereichen in gewünschter Weise konduktiv Wärmeenergie zugeführt wird, ohne weitere Hilfsmittel durchgeführt werden. Hierzu können vorzugsweise in dem Gußstück eingebettete Elektroden, z.B. Kerne, benutzt werden, wodurch eine Stromzuführung auch in Bereichen des Metalls gewährleistet wird, die sich von den Formhälften abgelöst haben.

Das erfindungsgemäße Verfahren kann zum einem manuell durchgeführt werden. Weiterhin kann der Spannungs- bzw. Stromverlauf in Abhängigkeit von errechneten oder gemessenen Funktionskurven variiert werden. Hierfür kann z.B. eine gewünschte Anfahr- bzw. Abschaltcharakteristik beim Erhöhen und Senken der Stromstärken durchgeführt werden. Erfindungsgemäß ist weiterhin vorteilhafterweise eine Regelung mit Temperaturmessung des Metalls möglich, so daß die Spannungs- bzw. Stromstärke in Abhängigkeit von einer Temperatur bzw. den in mehreren Punkten des Metalls gemessenen Temperaturwerten geändert werden kann. Hierdurch kann die Temperatur insbesondere konstant gehalten oder eine Temperaturabsenkung des Metalls verzögert werden. Weiterhin kann auch eine andere Meßgröße für eine Regelung gemessen werden. Hierbei kann insbesondere ein Forminnendruck zwischen den Formhälften gemessen werden. Diese Messung kann z.B. durch eine bündig in der Formoberfläche bzw. Innenfläche der Formhälften vorgesehene Membran, die mit einem außerhalb des Forminnenraums angebrachten Piezokristall verbunden ist, geschehen. Alternativ dazu kann ein Piezokristall unter einem Auswerferstift vorgesehen sein, so daß über den verschiebbaren Auswerferstift eine Messung des Forminnendrucks möglich ist.

Weiterhin kann zusätzlich oder alternativ hierzu eine Schallemission, insbesondere eine Ultraschallemission des Metalls, z.B. im Bereich von 100 kHZ, gemessen werden. Aus einer derartigen Schallemissionsanalyse kann auf die unerwünschte Lunker-Bildung während des Erstarrens geschlossen werden. Ein Beispiel einer derartigen Schallemissionsanalyse ist in der DE 39 40 560 C2 gezeigt. Erfindungsgemäß erfolgt die Regelung hierbei derartig, daß bei Vorliegen eines Meßsignals bzw. eines zu hohen Meßsignals die Heizleistung erhöht wird, so daß das gemessene Signal minimal gehalten wird.

Die Erfindung wird im folgenden anhand der beiliegenden Zeichnung an einigen Ausführungsformen näher erläutert. Die Figur zeigt den schematischen Aufbau einer Druckgußvorrichtung in Schnittdarstellung.

Durch ein Einfüllloch 9 wird flüssiges Metall, z.B. Aluminium, Magnesium oder eine Aluminium- oder Magnesiumlegierung, während einer Einfüllphase in den Innenraum einer Gießkammer 7 gefüllt. Hierbei ist der Gießkolben 8 in der in der Figur gezeigten zurückgezogenen Stellung. Das flüssige Metall 13 füllt den Innenraum der Gießkammer 7 mit einem Füllungsgrad von z.B. 30 bis 80 % aus.

In der anschließenden Formfüllphase wird der Gießkolben 8 gegen einen Amboß 10 gedrückt, so daß das flüssige Metall 13 in einen Formhohlraum 1 zwischen zwei Formhälften 2 und 3 gedrückt wird und nachfolgend erstarrt. Anschließend werden die Formhälften 2 und 3 auseinander gezogen und wird so das urgeformte Werkstück freigeben. Zur Erreichung komplizierterer Geometrien können ein Schieber 4 oder mehrere Schieber in den Formhohlraum geführt sein, die vor dem Ausformen aus dem Werkstück entfernt werden.

Erfindungsgemäß ist vorgesehen, das Werkstück während einer oder mehrerer dieser Phasen konduktiv zu erwärmen. Während der Einfüllphase und nach der Einfüllphase kann z.B. ein Strom durch das in der Gießkammer 7 sich befindene flüssige Metall 13 geführt werden, indem eine Spannung zwischen dem Gießkolben 8 und dem Amboß 10 angelegt wird. Hierdurch kann erreicht werden, daß ein elektrischer Strom durch die gesamte Länge der Gießkammer 7 fließt. Der Amboß 10 kann dabei gegenüber der Gießkammer 7 elektrisch isoliert oder nicht isoliert sein. Bei einer elektrischen Isolierung wird ein möglicher Kurzschlußstrom von dem Gießkolben über die Gießkammer zum Amboß 10 verhindert bzw. verringert.

In der nachfolgenden Formfüllphase kann eine Spannung zwischen Gießkolben 8 und einer Formhälfte 2 oder 3 angelegt werden, so daß ein Strom entlang des flüssigen Metalls in der Gießkammer und dem teilweise oder vollständig gefüllten Formhohlraum fließt. Hierbei können die Formhälften 2 und 3 parallel geschaltet werden, so daß sie gemeinsam als Elektrode gegen den Gießkolben 8 geschaltet sind. Hierdurch kann eine gleichmäßige Stromverteilung im Werkstück in Formhohlraum 1 und somit eine gleichmäßige Wärmezufuhr erreicht werden. Weiterhin ist es alternativ oder ergänzend hierzu möglich, eine Spannung zwischen die Formhälften 2 und 3 zu legen, so daß ein Strom direkt durch das zwischen den Formhälften sich befindende Metall fließt und dieses erwärmt. Weiterhin kann eine Spannung auch zwischen die Gießkammer 7 und einer oder beiden Formhälften 2, 3 geschaltet werden. Es ist auch möglich, ergänzend oder alternativ hierzu eine Spannung zwischen einem Schieber 4 und einer oder beiden Formhälften 2, 3 bzw. zwischen Schieber 4 und Gießkolben, Gießkammer oder Amboß 10 anzulegen, so daß ein Strom durch den Formhohlraum 1 fließt.

Bei den beschriebenen Ausführungsformen kann statt einer oder beider Formhälften auch eine Elektrode 12 zum Spannungsanschluß verwendet werden, z.B. wenn eine keramische Isolierschicht 5, 6 an einer oder beiden Formhälften 2, 3 so stark ausgebildet ist, daß eine Stromführung über sie erschwert ist. Alternativ hierzu kann auch die Elektrode gegen die Formhälften elektrisch isoliert sein. Während der nachfolgenden Erstarrungsphase kann zum einen eine Spannung zwischen Gießkolben 8 und Amboß 10 gelegt werden, so daß ein Preßrest in der Gießkammer flüssig gehalten wird. Hierdurch wird ein Druck in diesem Preßrest aufrechterhalten, der zur Dichtspeisung des Metalls im Formhohlraum während des Erstarrens dient, so daß eine bessere bzw. dichtere Gefügeausbildung des Metalls erreicht wird. Hierzu kann ergänzend oder alternativ ein Strom zwischen Gießkolben 8 und/oder Gießkammer 7 und einer oder beider Formhälften 2, 3 bzw. einer Elektrode 12 oder einem Schiebers 4 geschaltet sein, um das Metall im Anschnitt 11 flüssig zu halten. Es können hierbei Isolierschichten an Elektroden zur Abschirmung gegen ein Formteil und/oder Isolierschichten an stromführenden Formteilen, wie z.B. Gießkammer 7, Gußkolben 8, Amboß 10, den Formhälften 2, 3 und/oder dem Schieber 4 zur Isolierung gegen andere Formteile oder das Gießmetall vorgesehen sein.

Auch nach dem Erstarren kann ein Stromfluß aufrecht erhalten werden, vorzugsweise z.B. zwischen den Formhälften oder zwischen Gießkolben und einer oder beider Formhälften. Hierdurch kann eine Temperaturbehandlung zur Verbesserung des Gefüges erreicht werden.

Falls ein in der Figur nicht gezeigtes Eingußstück in das Metall eingegossen werden soll, kann es, falls es elektrisch leitend ist, direkt zum Anschluß der Spannung verwendet werden. Alternativ hierzu können Elektroden an dem Gußteil angebracht werden.

Als Stromquellen können z.B. Schweißstromquellen verwendet werden, die Spannungen von z.B. kleiner/gleich 100 V und Ströme von z.B. größer/gleich 100 A liefern, so daß bereits bestehende Vorrichtungen verwendet werden können. Hierbei können auch Anfahr- und Auslaufkurven zur Stromstärkeregulierung verwendet werden.

Das erfindungsgemäße Verfahren kann auch z.B. für Kokillenguß- oder Sandgußverfahren verwendet werden, wobei der Strom von einer Gießformhälfte über eine andere Gießformhälfte oder einer Elektrode, bzw. über eine Zuführvorrichtung für das Metall eingeleitet wird. Weiterhin ist eine Verwendung für Schmiedeverfahren oder Gesenkschmiedeverfahren möglich, bei denen vorteilhafterweise ein Strom direkt über die Schmiedeformen eingespeist wird.

## Patentansprüche

1. Verfahren zum Urformen eines Metalls in einem Druckgussvorgang in einer Druckgussvorrichtung, bei dem schmelzflüssiges oder pastöses Metall (13) in einer Einfüllphase in eine Gießkammer (7) eingebracht und in einer Formfüllphase mit einem Gießkolben (8) in einem Formhohlraum (1) zwischen zwei Formhälften (2, 3) gedrückt wird und anschließend in einer Erstarrungsphase in dem Formhohlraum (1) erstarrt, **dadurch gekennzeichnet, dass** an Teile der Druckgussvorrichtung eine elektrische Spannung angelegt wird, durch die mit dem Metall (13) ein geschlossener Stromkreis gebildet wird, durch den dem Metall konduktiv Wärmeenergie zugeführt wird, und dass in einzelnen Phasen des Druckgussvorganges unterschiedliche Stromzuführungen zur Bildung unterschiedlicher Stromflüsse erfolgen.

2. Verfahren nach Anspruch 1, **dadurch gekennzeichnet, dass** eine Spannung zwischen den Formhälften (2,3) und/oder in den Formhälften angebrachten Elektroden (12) angelegt wird.

3. Verfahren nach Anspruch 1 oder 3, **dadurch gekennzeichnet, dass** eine Spannung zwischen einerseits einer oder beiden Formhälften (2,3) und andererseits der Gießkammer (7) und/oder dem Gießkolben (8) und/oder einem die Gießkammer verschließenden Amboss (10) angelegt wird.

4. Verfahren nach einem der Ansprüche 1 bis 3, **dadurch gekennzeichnet, dass** eine Spannung zwischen einerseits einem oder mehreren Schiebern (4) und andererseits einer oder beiden Formhälften (2,3) und/oder dem Amboss (10) und/oder der Gießkammer (7) und/oder dem Gießkolben (8) angelegt wird.

5. Verfahren nach einem der Ansprüche 1 bis 4, **dadurch gekennzeichnet, dass** in der Einfüllphase eine Spannung zwischen dem Gießkolben (8) und einem als Verschluss der Gießkammer (7) dienenden Amboss (10) angelegt wird, wobei die Gießkammer vorzugsweise geerdet ist.

6. Verfahren nach Anspruch 5, **dadurch gekennzeichnet, dass** in der Einfüllphase ein Butzen eines pastösen bzw. aufgeweichten festen Metalls eingegeben und von dem Gießkolben (8) gegen den Amboss (10) gedrückt wird, und eine Spannung zwischen Gießkolben (8) und Amboss (10) derartig angelegt wird, dass die Temperatur des Butzens durch den elektrischen Strom gehalten oder erhöht wird, und in der Formfüllphase der Butzen zwischen Kolben und Amboss derartig zerdrückt wird, dass der Formhohlraum (1) gefüllt wird.

7. Verfahren nach einem der Ansprüche 1 bis 6, **dadurch gekennzeichnet, dass** in der Formfüllphase eine Spannung zwischen einerseits dem Gießkolben (8) und/oder der Gießkammer (7) und andererseits einer oder beider Formhälften (2,3) und/oder einer in den Formhälften vorgesehenen Elektrode (12) und/oder einem in den Formhälften angebrachten Schieber (4) angelegt wird.

8. Verfahren nach einem der Ansprüche 1 bis 7, **dadurch gekennzeichnet, dass** in der Formfüllphase eine Spannung zwischen einerseits einer ersten Formhälfte (2) und/oder einer in der ersten Formhälfte angebrachten Elektrode und/oder einem in der ersten Formhälfte angebrachten Schieber und andererseits der zweiten Formhälfte (3) und/oder einer in der zweiten Formhälfte angebrachten Elektrode (12) und/oder einem in der zweiten Formhälfte angeordneten Schieber (4) angelegt wird.

9. Verfahren nach einem der Ansprüche 1 bis 8, **dadurch gekennzeichnet, dass** in der Erstarrungsphase eine Spannung zwischen einerseits dem Gießkolben (8) und/oder der Gießkammer (7) und andererseits dem Amboss (10) angelegt wird derartig, dass ein zwischen Gießkolben und Amboss verbleibender Pressrest flüssig oder pastös gehalten wird.

10. Verfahren nach Anspruch 9, **dadurch gekennzeichnet, dass** die Temperatur des Pressrestes gemessen und die anliegende Spannung in Abhängigkeit von der Temperatur geregelt wird.

11. Verfahren nach einem der Ansprüche 1 bis 10, **dadurch gekennzeichnet, dass** in der Erstarrungsphase eine Spannung zwischen dem Gießkolben (8) und/oder der Gießkammer (7) einerseits und einer oder beiden Formhälften (2,3) und/oder einem in den Formhälften angeordneten Schieber (4) und/oder einer in den Formhälften angebrachten Elektrode (12) angelegt wird derartig, dass das Metall in einem den Übergang zwischen dem Innenraum der Gießkammer (7) und dem Formhohlraum (1) bildenden Anschnitt (11) flüssig bzw. pastös gehalten wird.

12. Verfahren nach einem der Ansprüche 9 bis 11, **dadurch gekennzeichnet, dass** die Spannung während der Erstarrungsphase zeitlich abgesenkt wird.

13. Verfahren nach einem der Ansprüche 1 bis 12, **dadurch gekennzeichnet, dass** ein Eingussteil in den Formhohlraum eingegossen wird, wobei das Eingussteil oder eine an dem Eingussteil befestigte Elektrode als Anschlusspunkt für die Spannung geschaltet wird.

14. Verfahren nach einem der Ansprüche 1 bis 13, **dadurch gekennzeichnet, dass** Spannungen kleiner/gleich 100 V und Ströme größer/gleich 100 A verwendet werden.

15. Verfahren nach einem der Ansprüche 1 bis 14, **dadurch gekennzeichnet, dass** eine oder mehrere anliegende elektrische Spannungen und/oder eingespeiste elektrische Ströme und/oder den Spannungen und Strömen entsprechende elektrische Leistungen in Abhängigkeit von einem oder mehreren Messsignalen geregelt werden.

16. Verfahren nach Anspruch 15, **dadurch gekennzeichnet, dass** als Messsignal bzw. Messsignale ein oder mehrere Temperaturmesssignale genommen werden, die an einer oder mehreren Stellen gemessen werden.

17. Verfahren nach Anspruch 19, **dadurch gekennzeichnet, dass** die Temperatur des Metalls während eines Einfüllvorgangs konstant gehalten wird.

18. Verfahren nach Anspruch 16 oder 17, **dadurch gekennzeichnet, dass** die Temperatur während des Formfüllvorgangs konstant gehalten wird oder eine Temperaturabsenkung verzögert wird.

19. Verfahren nach Anspruch 15, **dadurch gekennzeichnet, dass** als Messsignal bzw. Messsignale ein oder mehrere mittels einer Schallemissionsanalyse gewonnene Ultraschallsignale verwendet werden und eine Regelung derartig durchgeführt wird, dass das gemessene Ultraschallsignal minimal ist.

20. Verfahren nach Anspruch 19, **dadurch gekennzeichnet, dass** in dem Fall, dass ein gemessenes Schallsignal einen Referenzwert überschreitet, eine angelegte Spannung bzw. ein eingespeister Strom bzw. eine abgegebene elektrische Leistung erhöht werden.

21. Verfahren nach einem der Ansprüche 15 bis 20, **dadurch gekennzeichnet, dass** als Messgröße ein an einer oder mehreren Stellen gemessener Forminnendruck genommen wird.

22. Verfahren nach Anspruch 21, **dadurch gekennzeichnet, dass** die Regelung entlang einer vorgegebenen Kennlinie des Forminnendrucks in Abhängigkeit der Zeit oder Temperatur vorgenommen wird.

23. Vorrichtung zur Durchführung des Verfahrens nach einem der Ansprüche 1 bis 22, mit einer Druckgussvorrichtung, die mehrere Anschlusspunkte zum Anlegen einer elektrischen Spannung aufweist, mit denen ein elektrischer Strom durch in der Druckgussvorrichtung enthaltenes flüssiges oder pastöses Metall (13) durchleitbar ist, und mit einer Steuereinrichtung zur Änderung der Stromzuführung während unterschiedlicher Phasen des Druckgussvorgangs.

24. Vorrichtung nach Anspruch 23, **gekennzeichnet durch** eine Steuereinrichtung zum Steuern der angelegten Spannung oder des eingespeisten Stromes in Abhängigkeit eines vorgegebenen zeitlichen Verlaufes.

25. Vorrichtung nach Anspruch 23 oder 24, **gekennzeichnet durch** eine Regeleinrichtung zum Regeln der angelegten Spannung oder des eingespeisten Stromes oder der abgegebenen Leistung in Abhängigkeit von einer oder mehreren Messgrößen.

26. Vorrichtung nach Anspruch 25, **dadurch gekennzeichnet, dass** ein oder mehrere Druckmesseinrichtungen zur Messung des Forminnendruckes vorgesehen sind, die einen Piezokristall unter einem Auswerferstift und/oder eine in der Formoberfläche angebrachte Membran aufweisen.

## Claims

1. Method of primary forming a metal in a pressure-diecasting operation in a pressure-diecasting device, in which molten or pasty metal (13) is introduced into a casting chamber (7) in a filling phase and forced by a casting plunger (8) into a mould cavity (1) between two mould halves (2, 3) in a mould-filling phase and subsequently solidifies in the mould cavity (1) in a solidifying phase, **characterized in that** an electric voltage is applied to parts of the pressure-diecasting device, by which a closed circuit is formed with the metal (13), by which thermal energy is supplied to the metal conductively, and **in that** different current supplies take place in individual phases of the pressure-diecasting operation to form different current flows.

2. Method according to Claim 1, **characterized in that** a voltage is applied between the mould halves (2, 3) and/or electrodes (12) fitted in the mould halves.

3. Method according to Claim 1 or 2, **characterized in that** a voltage is applied between one or both mould halves (2, 3), on the one hand, and the casting chamber (7) and/or the casting plunger (8) and/or an anvil (10) closing the casting chamber, on the other hand.

4. Method according to one of Claims 1 to 3, **characterized in that** a voltage is applied between one or more slides (4), on the one hand, and one or both mould halves (2, 3) and/or the anvil (10) and/or the casting chamber (7) and/or the casting plunger (8), on the other hand.

5. Method according to one of Claims 1 to 4, **characterized in that**, in the filling phase, a voltage is applied between the casting plunger (8) and an anvil (10), serving as a closure of the casting chamber (7), with the casting chamber preferably being earthed.

6. Method according to Claim 5, **characterized in that**, in the filling phase, a slug of a pasty or softened solid metal is introduced and forced by the casting plunger (8) against the anvil (10), and a voltage is applied between the casting plunger (8) and the anvil (10) in such a way that the temperature of the slug is maintained or increased by the electric current, and, in the mould-filling phase, the slug is pressed between the plunger and the anvil in such a way that the mould cavity (1) is filled.

7. Method according to one of Claims 1 to 6, **characterized in that**, in the mould-filling phase, a voltage is applied between the casting plunger (8) and/or the casting chamber (7), on the one hand, and one or both mould halves (2, 3) and/or an electrode (12) provided in the mould halves and/or a slide (4) fitted in the mould halves, on the other hand.

8. Method according to one of Claims 1 to 7, **characterized in that**, in the mould-filling phase, a voltage is applied between a first mould half (2) and/or an electrode fitted in the first mould half and/or a slide fitted in the first mould half, on the one hand, and the second mould half (3) and/or an electrode (12) fitted in the second mould half and/or a slide (4) arranged in the second mould half, on the other hand.

9. Method according to one of Claims 1 to 8, **characterized in that**, in the solidifying phase, a voltage is applied between the casting plunger (8) and/or the casting chamber (7), on the one hand, and the anvil (10), on the other hand, in such a way that a butt of material remaining between the casting plunger and the anvil is kept liquid or pasty.

10. Method according to Claim 9, **characterized in that** the temperature of the butt of material is measured and the applied voltage is automatically controlled in dependence on the temperature.

11. Method according to one of Claims 1 to 10, **characterized in that**, in the solidifying phase, a voltage is applied between the casting plunger (8) and/or the casting chamber (7), on the one hand, and one or both mould parts (2, 3) and/or a slide (4) arranged in the mould halves and/or an electrode (12) fitted in the mould halves, on the other hand, in such a way that the metal in a gate (11) forming the transition between the space inside the casting chamber (7) and the mould cavity (1) is kept liquid or pasty.

12. Method according to one of Claims 9 to 11, **characterized in that** the voltage is lowered over time during the solidifying phase.

13. Method according to one of Claims 1 to 12, **characterized in that** a cast-in part is cast into the mould cavity, with the cast-in part or an electrode fastened to the cast-in part being connected up as the connecting point for the voltage.

14. Method according to one of Claims 1 to 13, **characterized in that** voltages less than/equal to 100 V and currents greater than/equal to 100 A are used.

15. Method according to one of Claims 1 to 14, **characterized in that** one or more applied electric voltages and/or fed-in electric currents and/or electric power outputs corresponding to the voltages and currents are automatically controlled in dependence on one or more measuring signals.

16. Method according to Claim 15, **characterized in that** one or more temperature-measuring signals, which are measured at one or more points, are taken as the measuring signal or measuring signals.

17. Method according to Claim 16, **characterized in that** the temperature of the metal is kept constant during a filling operation.

18. Method according to Claim 16 or 17, **characterized in that** the temperature is kept constant during the mould-filling operation or a temperature lowering is delayed.

19. Method according to Claim 15, **characterized in that** one or more ultrasound signals obtained by means of a sound emission analysis are used as the measuring signal or measuring signals and an automatic control procedure is carried out in such a way that the measured ultrasound signal is minimal.

20. Method according to Claim 19, **characterized in that**, in the case in which a measured sound signal exceeds a reference value, an applied voltage or a fed-in current or a delivered electric power output are increased.

21. Method according to one of Claims 15 to 20, **characterized in that** an internal mould pressure measured at one or more points is taken as the measured variable.

22. Method according to Claim 21, **characterized in that** the automatic control is performed along a predetermined characteristic curve of the internal mould pressure in dependence on time or temperature.

23. Device for carrying out the method according to one of Claims 1 to 22, with a pressure-diecasting device, which has several connecting points for applying an electric voltage, with which an electric current can be conducted through liquid or pasty metal (13) contained in the pressure-diecasting device, and with a control device for changing the current supply during different phases of the pressure-diecasting operation.

24. Device according to Claim 23, **characterized by** a control device for controlling the applied voltage or the fed-in current in dependence on a predetermined variation over time.

25. Device according to Claim 23 or 24, **characterized by** an automatic control device for controlling the applied voltage or the fed-in current or the delivered power output in dependence on one or more measured variables.

26. Device according to Claim 25, **characterized in that** one or more pressure-measuring devices which have a piezoelectric crystal under an ejector pin and/or a membrane fitted in the mould surface are provided for measuring the internal mould pressure.

## Revendications

1. Procédé pour former initialement un métal dans un processus de coulée sous pression dans une installation de coulée sous pression, dans lequel du métal fondu liquide ou pâteux (13) est dans une phase de remplissage introduit dans une chambre de coulée (7),et dans une phase de formage, est pressé au moyen d'un piston de coulée (8) entre deux moitiés de forme (2,3) dans un espace creux de formage (1), et est, ensuite, dans une phase de solidification, solidifié dans un espace creux de forme (1), **caractérisé en ce que** sur des parties de l'installation de coulée sous pression, est appliquée une tension électrique qui forme avec le métal (13) un circuit de courant fermé, avec laquelle une énergie thermique conductive est appliquée au métal, et **en ce que**, dans des phases individuelles du processus de coulée sous pression, des applications différentes de courant sont engendrées pour réaliser des flux de courant différents.

2. Procédé selon la revendication 1, **caractérisé en ce qu'**une tension est appliquée entre les moitiés de forme (2,3) et/ou entre des électrodes (12) disposées dans les moitiés de forme.

3. Procédé selon la revendication 1 ou 3, **caractérisé en ce qu'**une tension est appliquée d'une part, entre l'une ou les deux moitiés de forme (2,3), et d'autre part, la chambre de coulée (7) et/ou le piston de coulée (8), et/ou une enclume (10) obturant la chambre de coulée.

4. Procédé selon l'une des revendications 1 à 3, **caractérisé en ce qu'**une tension est appliquée entre d'une part, un ou plusieurs tiroirs (4), et d'autre part, l'une où les deux moitiés de forme (2,3) et/ou l'enclume (10), et/ou la chambre de coulée (7), et/ou le piston de coulée (8).

5. Procédé selon l'une des revendications 1 à 4, **caractérisé en ce que**, dans la phase de remplissage, une tension est appliquée entre le piston de coulée (8) et une enclume (10) obturant la chambre de coulée (7), cette chambre de coulée étant de préférence mise à la terre.

6. Procédé selon la revendication 5, **caractérisé en ce que**, dans la phase de remplissage, une pastille en métal pâteux ou ramolli, est introduite et pressée par le piston de coulée (8) contre l'enclume (10), et une tension, entre le piston de coulée (8) et l'enclume (10), est appliquée de façon que la température de la pastille soit maintenue ou augmentée au moyen du courant électrique, et dans la phase de formage, la pastille est pressée entre le piston et l'enclume de façon que l'espace creux de forme (1) soit rempli.

7. Procédé selon l'une des revendications 1 à 5, **caractérisé en ce que**, dans la phase de formage, une tension est appliquée d'une part, entre le piston de coulée (8) et/ou la chambre de coulée (7), et d'autre part, l'une ou les deux moitiés de forme (2,3) et/ou une électrode (12) prévue dans l'une des moitiés de forme, et/ou un tiroir (4) disposé dans les moitiés de forme.

8. Procédé selon l'une des revendications 1 à 6, **caractérisé en ce que**, dans la phase de formage, une tension est appliquée d'une part, entre une première moitié de forme (8) et/ou une électrode appliquée dans la première moitié de forme, et/ou un tiroir appliqué dans la première moitié de forme, et d'autre part, la deuxième moitié de forme (3) et/ou une électrode (12) appliquée dans la deuxième moitié de forme, et/ou un tiroir (4) dans la deuxième moitié de forme.

9. Procédé selon l'une des revendications 1 à 8, **caractérisé en ce que**, dans la phase de solidification, une tension est appliquée entre, d'une part, le piston de coulée (8) et la chambre de coulée (7), et d'autre part, l'enclume (10) de façon que le résidu sous pression, subsistant entre le piston de coulée et l'enclume, soit maintenu fluide ou pâteux.

10. Procédé selon la revendication 9, **caractérisé en ce que** la température du résidu de pression est mesurée, et la tension appliquée est réglée en fonction de la température.

11. Procédé selon l'une des revendications 1 à 10, **caractérisé en ce que**, dans la phase de solidification, une tension est appliquée entre le piston de coulée (8) et/ou la chambre de coulée (7) d'une part, et entre l'une ou les deux moitiés de forme (2,3) et/ou un tiroir (4) disposé dans les moitiés de forme, et/ou une électrode (12) disposée dans les moitiés de forme de façon que le métal, lors de son parcours dans l'espace intérieur de la chambre de coulée (7) et une section (11) réalisée dans l'espace creux de forme (1), reste fluide ou pâteux.

12. Procédé selon l'une des revendications 9 à 11, **caractérisé en ce que** la tension est diminuée au cours du temps lors de la phase de solidification.

13. Procédé selon l'une des revendications 1 à 12 **caractérisé en ce qu'**une partie de coulée est coulée dans l'espace creux de forme la partie de coulée, ou une électrode fixée à la partie de coulée, étant connectée en tant que point de connexion pour la tension.

14. Procédé selon l'une des revendications 1 à 13, **caractérisé en ce que** des tensions inférieures ou égales à 100 V, et des intensités de courant supérieures ou égales à 100 A, sont utilisées.

15. Procédé selon l'une des revendications 1 à 14, **caractérisé en ce qu'**une ou plusieurs tensions électriques appliquées, et/ou des courants électriques injectés, et/ou les puissances électriques correspondant aux tensions et courants sont réglés en fonction d'un ou plusieurs signaux de mesure.

16. Procédé selon la revendication 14, **caractérisé en ce qu'**on utilise en tant que signal de mesure ou signaux de mesure, un ou plusieurs signaux de mesure de température qui sont mesurés en un ou plusieurs endroits.

17. Procédé selon la revendication 19, **caractérisé en ce que** la température du métal est maintenue constante lors d'un processus de remplissage.

18. Procédé selon les revendications 16 et 17, **caractérisé en ce que** la température est maintenue constante lors du processus de remplissage de la forme ou cette température est diminuée.

19. Procédé selon la revendication 15, **caractérisé en** tant que signal de mesure ou signaux de mesure, on utilise un ou plusieurs moyens d'un signal ultra sonore obtenu par analyse d'émission sonore et un réglage est conduit de façon à ce que le signal ultra sonore mesuré soit minimal.

20. Procédé selon la revendication 19, **caractérisé en ce que**, dans le cas où le signal sonore mesuré dépasse une valeur de référence, on augmente une tension appliquée ou un courant injecté ou une puissance électrique déterminé.

21. Procédé selon l'une des revendications 5 à 20, **caractérisé en ce qu'**on utilise en tant que grandeur de mesure, la pression mesurée à l'intérieur de la forme en un ou plusieurs points.

22. Procédé selon la revendication 21, **caractérisé en ce que** le réglage est réalisé suivant une ligne caractéristique déterminée de la pression intérieure de la forme en fonction du temps ou de la température.

23. Installation pour la mise en oeuvre du procédé selon l'une des revendications 1 à 22, comprenant une installation de coulée sous pression qui présente plusieurs points de raccordement pour l'application d'une tension électrique de façon que le métal (13), contenu à l'état fluide ou pâteux dans l'installation de coulée sous pression, soit parcouru par un courant électrique, et un dispositif de commande pour modifier l'application du courant pendant des phases différentes du processus de coulée.

24. Installation selon la revendication 23, **caractérisée par** un dispositif de commande pour commander la tension appliquée ou le courant injectée en fonction d'une période déterminée de temps.

25. Installation selon la revendication 23 ou 24, **caractérisée par** un dispositif de réglage pour régler la tension appliquée ou le courant injecté, ou la puissance correspondante en fonction d'une ou plusieurs grandeurs de mesure.

26. Installation selon la revendication 25, **caractérisée en ce que** un ou plusieurs dispositifs de mesure de la pression sont prévus pour mesurer la pression intérieure de la forme, qui présentent un cristal piezo-électrique sous une tige d'éjection et/ou une membrane appliquée dans la surface supérieure de la forme.
